# EUROPÄISCHE PATENTSCHRIFT

(11) **EP 0 009 563 B1**
(45) Veröffentlichungstag und Bekanntmachung des Hinweises auf die Patenterteilung: **05.08.1981**
(21) Anmeldenummer: 79102743.6
(22) Anmeldetag: 01.08.1979
(51) Int. Cl.: C21D 9/30, C21D 1/06

(54) **Verfahren zum Umschmelzhärten der Oberfläche eines um seine Drehachse rotierenden Werkstückes, welche Oberfläche unterschiedlichen Abstand von der Drehachse hat**
Method for remelt hardening the surface of a workpiece rotating about its revolving axis, the surface being at a variable distance from the revolving axis
Procédé pour le durcissement par refusion de la surface d'une pièce à usiner tournant autour de son axe de rotation et dont la surface se trouve à des distances variables de l'axe de rotation

(30) Priorität: 14.09.1978 DE 2839990
(43) Veröffentlichungstag der Anmeldung: 16.04.1980
(73) Patentinhaber: AUDI NSU AUTO UNION Aktiengesellschaft, D-8070 Ingolstadt (DE)
(72) Erfinder: Riedl, Volker, D-8070 Ingolstadt (DE)
(74) Vertreter: Barske, Heiko (DE)

## Beschreibung

Die Erfindung bezieht sich auf ein Verfahren zum Umschmelzhärten der Oberfläche eines um seine Drehachse rotierenden Werkstückes, gemäss dem Oberbegriff des Hauptanspruches.

Bei einer bekannten Einrichtung (DE-U 77 02 409) zum Härten der Nockenlauffläche von Nokkenwellen von Brennkraftmaschinen nach dem WIG-Umschmelz-Härteverfahren wird die Nokkenlauffläche in stets gleichem Abstand an einem Brenner vorbeigeführt, wobei durch den zwischen Nocken und Brenner überspringenden Lichtbogen die Oberfläche bahnenartig aufgeschmolzen und durch die sofort einsetzende Kühlung gehärtet wird. Anstelle des Lichtbogens kann auch mit Elektronenstrahlen oder Laserstrahlen umgeschmolzen werden. Dabei wird das Werkstück bzw. die Nockenwelle während des Umschmelzens mit einer konstanten Drehwinkelgeschwindigkeit gegenüber dem einen radialen Hub ausführenden Brenner angetrieben und erfährt zugleich in seiner Längsachse eine oszillierende Bewegung mit einer etwa der Breite des Nockens entsprechenden Amplitude und einer definierten Frequenz, so dass eine schlangenlinienförmige Schmelzbahn bzw. Härtebahn entsteht. Wie sich in der Praxis herausgestellt hat, kann dies wegen der unterschiedlichen Relativgeschwindigkeit zwischen Nockenoberfläche und Brenner zu längs des Umfangs unterschiedlichen Härtequalitäten führen, was die Verschleissfestigkeit der Oberfläche vermindert.

Aufgabe der Erfindung ist es, das gattungsgemässe Verfahren derart zu verbessern, dass eine etwa gleichmässige Härtung der zu härtenden Oberflächen erzielt wird.

Diese Aufgabe wird mit den Merkmalen des Anspruchs 1 gelöst. Mit der Erfindung werden folgende, beim Umschmelzhärten von Nocken auftretende Schwierigkeiten beseitigt:

Bei einer mit konstanter Winkelgeschwindigkeit angetriebenen Nockenwelle ändert sich abhängig von den sich verändernden Momentanradien ständig die Umfangsgeschwindigkeit in dem gerade umzuschmelzenden Bereich der Nockenoberfläche, so dass sich die Scheitelabstände der schlangenlienienförmigen Schmelzbahn entsprechend ändern. Eine weitere Veränderung der Relativgeschwindigkeit zwischen der Nockenoberfläche und der Energiequelle resultiert aus den unterschiedlichen Nockensteigungen, die durch den Winkel einer im momentanen Umschmelzbereich angelegten Tangente an der Nockenoberfläche und einer zwischen der Drehachse der Nockenwelle und dem Mittelpunkt der Energiequelle gebildeten Geraden definiert ist. Da die Umfangsgeschwindigkeit im Bereich der Nockenspitze (grösster Momentanradius) am grössten ist, werden die Scheitelabstände der schlangenlinienförmigen Schmelzbahn gerade in dem Bereich am weitesten auseinandergezogen, in dem die Nocke durch die Betätigung der Gaswechselventile der Brennkraftmaschine hohen Belastungen ausgesetzt ist. Um in diesem Bereich sowie im Bereich der Nockenrampen dennoch eine ausreichende Verschleissfestigkeit zu erzielen, wurde bei dem bisherigen Verfahren, bei dem die Nockenwelle mit konstanter Drehzahl dreht und die Oszillation relativ zur Energiequelle mit konstanter Frequenz erfolgt, in weniger beanspruchten Oberflächenbereichen die Schmelzbahn mit unnötiger Überlappung aufgebracht. Durch die erfindungsgemässe Steuerung der Relativgeschwindigkeit zwischen der Energiequelle und der zu härtenden Oberfläche kann nun eine gleichmässige, schlangenlinienförmige Schmelzbahn hergestellt werden, deren Scheitelabstand und Überlappung an die Erfordernisse angepasst ist. Das Verfahren ist wirtschaftlich und zeitsparend durchführbar, weil die Form der Schmelzbahn an die Leistung der verbundenen Energiequelle optimal anpassbar ist, die Schmelzbahn also nicht länger ist als notwendig. Es kann sowohl bei konstanter Drehgeschwindigkeit der Nocke die Frequenz einer oszillierenden Relativbewegung zwischen Nocke und Energiequelle als auch umgekehrt bei konstanter Frequenz die Drehzahl als auch beides verändert werden. Besonders vorteilhafte Durchführungsformen des erfindungsgemässen Verfahrens sind in den Unteransprüchen gekennzeichnet.

Das erfindungsgemässe Verfahren ist anhand mehrerer schematisch dargestellter Ausführungsbeispiele näher erläutert. Die Zeichnung zeigt in
Fig. 1 eine Einrichtung zum Umschmelzhärten der Nocken von Nockenwellen nach dem erfindungsgemässen Verfahren mit einer stufenlosen Steuerung der Drehwinkelgeschwindigkeit der Nockenwelle, im Schnitt gemäss der Linie I-I der Fig. 2,
Fig. 2 die gleiche Einrichtung in der Ansicht S der Fig. 1,
Fig. 3 einen nach dem erfindungsgemässen Verfahren gehärteten Nocken in raumbildlicher Darstellung und
Fig. 4 die Einrichtung gemäss Fig. 1, jedoch mit einer stufenweise erfolgenden Steuerung der Drehwinkelgeschwindigkeit der Nockenwelle.

In den Figuren 1 und 2 ist eine Vorrichtung zum Umschmelzhärten nach dem WIG-Umschmelz-Härteverfahren dargestellt. Sie weist einen Maschinensockel 1 auf, auf dem eine Platte 2 verschiebbar gelagert ist. Auf der Platte 2 ist eine Einspannvorrichtung für eine zu härtende Nokkenwelle 3 angeordnet. Die Einspannvorrichtung besteht einerseits aus einem Reitstock 4 mit einer Spitzenaufnahme 5 und andererseits aus einem Lagerbock 6, in dem eine Kegelhülse 7 drehbar gelagert ist. Die Kegelhülse 7 sitzt auf einer gemeinsamen Welle mit einem Antriebsrad 8, welches über einen Zahnriemen 9 von einem Elektromotor 10 angetrieben wird. Der Zahnriemen 9 umspannt zugleich ein weiteres Antriebsrad 11, welches mit einer parallel zur Nockenwelle 3 drehbar angeordneten Meisternockenwelle 12 verbunden ist. In der Kegelhülse 7 ist ein Mitnehmer (nicht dargestellt) vorgesehen, der in eine entsprechende Nut der Nockenwelle 3 eingreift und somit eine stets definierte Lage der Nockenwelle 3 zum Antriebsrad 8 sicherstellt. Die Antriebsräder 8 und 11 weisen die gleiche Zähnezahl auf und sind derart zueinander eingestellt, dass die Nocken der Nockenwelle 3 und der Meisternockenwelle 12 synchron zueinander rotieren.

Mit dem Maschinensockel 1 sind entsprechend der Anzahl der zu härtenden Nocken im oberen Bereich 30° abgewinkelte Führungen 13 verbunden, auf denen Schlitten 14 gelagert sind. An den Schlitten 14 sind Lichtbogen-Brenner 15 und die Meisternockenwelle 12 abtastende und dabei den radialen Hub der Schlitten 14 bzw. Brenner 15 bewirkende Stössel 16 befestigt. In der Fig. 2 sind nur zwei Brenner 15, 15' bzw. Schlitten 14, 14' dargestellt, während die restlichen durch Mittellinien angedeutet sind.

An der einen Stirnseite des Maschinensockels 1 ist ein Exzenter 17 gelagert, der von einem Elektromotor 18 angetrieben wird und an der Stirnseite der Platte 2 derart anläuft, dass diese mit einer etwa der Breite der Nocken entsprechenden Amplitude oszilliert. Während die Nockenwelle 3 beim Umschmelzen eines oder mehrerer Nocken mit einer definierten Drehwinkelgeschwindigkeit um ihre Längsachse rotierend angetrieben wird, erfährt die Platte 2, angetrieben durch den Elektromotor 18 und den Exzenter 17, eine oszillierende Bewegung mit einer definierten Frequenz und Amplitude, so dass auf dem umgeschmolzenen Nocken eine schlangenlinienförmige Schmelzbahn 21, wie in Fig. 3 an einem einzelnen Nocken 20 dargestellt, geschaffen wird. In der Fig. 3 sind die Bewegungsvorgänge während des Umschmelzhärtens des Nockens 20 nochmals verdeutlicht. Zum Herstellen der schlangenlinienförmigen Schmelzbahn 21 wird der Nocken 20 um seine Drehachse 22 mit einer definierten Winkelgeschwindigkeit (Pfeil 23) an einer Energiequelle, im beschriebenen Ausführungsbeispiel an dem Lichtbogen-Brenner 15, vorbeigeführt, wobei der Brenner 15 durch radiales Nachführen (Pfeil 24) zur Kontur des Nockens einen gleichmässigen Abstand hält. Zugleich wird der Nocken 20 einer parallel zu seiner Drehachse 22 gerichteten Oszillationsbewegung (Pfeil 25) in einer etwa drei Viertel seiner Breite entsprechenden Amplitude und einer definierten Frequenz f ausgesetzt. Um annähernd gleiche Scheitelabstände an der Schmelzbahn 21 zu erzielen, wird ausgehend von einer definierten Winkelgeschwindigkeit W₁ am Nockengrundkreis mit einem Radius r₁ die Momentanwinkelgeschwindigkeit Wₘ umgekehrt proportional zu dem Abstand rₘ zwischen der Drehachse und dem momentan aufgeschmolzenen Bereich der Nockenoberfläche und proportional zu sin γₘ gesteuert, wobei γₘ der Winkel zwischen der Tangentialebene an die Nockenoberfläche und der Ebene durch die Drehachse 22, jeweils durch den momentan aufgeschmolzenen Oberflächenbereich, ist.
Es gilt also: rₘ und y sind durch die Nockenform gegeben und können beispielsweise in Abhängigkeit vom Drehwinkel der Nockenwelle angegeben werden. Zur Steuerung eignet sich beispielsweise der radiale Hub des Brenners 15 bzw. des den Brenner 15 tragenden Schlittens 14, da der jeweilige Hub gleich dem Wert rₘ - r₁ ist und in einem definierten funktionellen Zusammenhang mit γₘ steht.

Der Scheitelabstand a der Schmelzbahn 21 kann auch dadurch konstant gehalten werden, dass bei konstanter Drehwinkelgeschwindigkeit der Nocke 20 die Frequenz der Oszillationsbewegung gesteuert wird. Dabei beträgt die Momentanfrequenz fₘ: wobei fₗ die Frequenz am Nockengrundkreis ist.

Die Steuerung der Winkelgeschwindigkeit oder der Frequenz kann auch in Stufen erfolgen, wobei jeweils ein Intervall von rₘ z.B. rₘ <40 mm = W_{I}; rₘ>40 mm = W₂, einer grob angenäherten Winkelgeschwindigkeit (je nach Anzahl der Stufen W_{I}, W₂, W₃ usw.) entspricht, so dass etwa gleiche Scheitelabstände a erzielt werden.

Bei der Durchführung des erfindungsgemässen Verfahrens ist darauf zu achten, dass die Relativlage zwischen Nocken 20 und Brenner 15 für alle Nocken gleich ist. Nur dann können in einfacher Weise sämtliche Nocken gleichzeitig mit Schmelzbahnen mit konstantem Scheitelabstand umgeschmolzen werden. Sind beispielsweise die den Brenner 15 und 15' der Fig. 2 zugeordneten Nocken um 30° verdreht, so sind die Brenner 15 und 15' entsprechend um 30° relativ zur Drehachse der Nockenwelle 3 verdreht angeordnet.

An einem der Schlitten 14 ist ein Schleifkontakt 26 angeordnet, der einen mit dem Maschinensokkel 1 über einen Halter 27 fest verbundenen Widerstand 28 abtastet. Dementsprechend wird der über die Leitungen 29 und 30 dem Elektromotor 10 zugeführte Strom abhängig vom Hub des Schlittens 40 verändert. Der Widerstand 28 ist derart ausgelegt, dass beim Überfahren des Nokkengrundkreises die Nockenwelle mit der Winkelgeschwindigkeit W_{I} dreht. Die durch die Geometrie des Nockens gegebene Grösse sin γₘ wird durch entsprechende Auslegung des Widerstandes 28 berücksichtigt, so dass sich für die Drehzahl des Elektromotors in Abhängigkeit vom Hub des Schlittens 40 bzw. dem Drehwinkel der Nokkenwelle 3, die vorne angegebene Beziehung ergibt.

Die gleiche Steuerung kann auch für die Veränderung der Frequenz fₘ der Oszillationsbewegung der Nockenwelle 3 angewandt werden, indem in die Stromzufuhr zum Elektromotor 18 für den Antrieb des Exzenters 17 (siehe Fig. 2) der Schleifkontakt 26 und der Widerstand 28 eingeschaltet werden. Es ist jedoch zu beachten, dass dann der Widerstand 28 so anzuordnen ist, dass der Widerstand bei einem radialen Hub des Schlittens 14 in Richtung zur Nockenspitze abnimmt, so dass die Frequenz fₘ proportional dazu zunimmt.

Die Fig. 4 zeigt schematisch eine stufenweise Steuerung der Winkelgeschwindigkeit der Nokkenwelle 3. Obwohl zur einfacheren Darstellung nur eine zweistufige Steuerung gezeigt ist, versteht es sich, dass entsprechend der Grösse des Nockens oder der geforderten Härtequalität auch mehr als zwei Stufen vorgesehen sein können. Am Schlitten 14 ist ein Schaltmagnet 32 befestigt, welcher bei einer Brennerstellung im Bereich des Nockengrundkreises und etwa bis zu einem Drittel der Nockenrampen der zu härtenden Nocke einen am Maschinengestell 1 befestigten Reed-Kontakt 33 schliesst, so dass über eine Leitung 34 und eine Anzugswicklung 35 eines Relais 36 Strom fliesst. Dadurch werden die Kontakte des Relais 36 geschlossen und die Leitung 37 überbrückt, so dass über die Leitungen 38, 37 und 39 der Elektromotor 10 an Spannung liegt und die Nockenwelle 3 mit einer definierten Winkelgeschwindigkeit W₁ antreibt. Nach einem vorbestimmten Hub des Schlittens 14 (in der Zeichnung, Fig. 4 nach oben) in Richtung zur Nockenspitze führt der Schaltmagnet 32 von dem ortsfesten Reed-Kontakt weg, so dass dieser öffnet. Dementsprechend öffnet das Relais 36 und unterbricht die Leitung 37, so dass der Strom für den Elektromotor 10 nunmehr über die Leitung 40 und einen Widerstand 41 fliesst. Durch den Spannungsabfall wird die Drehzahl des Elektromotors 10 bzw. die Winkelgeschwindigkeit der Nockenwelle 3 auf einen Wert W₂ vermindert. Selbstverständlich ist die gezeichnete Schaltung wiederum auf eine Steuerung der Oszillationsfrequenz anwendbar, indem an Stelle des im Ruhezustand offenen Relais 36 ein sogenanntes Ruhekontaktrelais verwendet wird, dessen Kontakte im Ruhezustand geschlossen sind. Selbstverständlich ist die gesamte Schaltung dann in der Stromzuleitung für den Elektromotor 18 anzuordnen.

Obwohl die Erfindung anhand von Ausführungsbeispielen beschrieben ist, bei dem sowohl die Drehbewegung als auch die Oszillationsbewegung von der Nockenwelle ausgeführt ist, so ist sie auch auf Ausführungen anwendbar, bei denen eine oder beide Bewegungen von der Energiequelle, beispielsweise den Brennern 15 ausgeführt werden. Die Ansteuerung des Elektromotors 10 oder des Elektromotors 18 kann auch abhängig von der Drehwinkellage der Nokkenwelle 3 durch Abtasten einer mit der Nockenwelle 3 synchron laufenden Steuerscheibe erfolgen.

## Patentansprüche

1. Verfahren zum Umschmelzhärten der Oberfläche eines um eine Drehachse rotierenden Werkstücks, welche Oberfläche unterschiedlichen Abstand von der Drehachse hat, wie beispielsweise die Nocke einer Nockenwelle, bei dem die Oberfläche durch Bewegungen relativ zu einer Energiequelle längs einer schlangenlinienförmigen Schmelzbahn lokal aufgeschmolzen wird, dadurch gekennzeichnet, dass die Relativgeschwindigkeit zwischen der zu härtenden Oberfläche und der Energiequelle derart gesteuert wird, dass von Scheitel zu Scheitel der Schmelzbahn zumindest annähernd gleiche Abstände erzielt werden.

2. Verfahren nach Anspruch 1, bei dem eine Nockenwelle um ihre Drehachse gedreht wird und sich in Richtung der Drehachse relativ zur Energiequelle mit konstanter Amplitude und Frequenz oszillierend bewegt, dadurch gekennzeichnet, dass die Winkelgeschwindigkeit Wₘ der Nockenwelle entsprechend gesteuert wird, wobei W_{I} die Winkelgeschwindigkeit beim Aufschmelzen des Nockengrundkreises, r, der Radius des Nockengrundkreises, rₘ der Abstand zwischen Drehachse und momentan aufgeschmolzenem Bereich der Nockenoberfläche und _{Ym} der Winkel zwischen der Tangentialebene an die Nockenoberfläche und der Ebene durch die Drehachse, jeweils durch den momentan aufgeschmolzenen Oberflächenbereich ist.

3. Verfahren nach Anspruch 1, bei dem eine Nockenwelle um ihre Drehachse mit konstanter Winkelgeschwindigkeit gedreht wird und in Richtung der Drehachse eine oszillierende Bewegung konstanter Amplitude relativ zur Energiequelle ausführt, dadurch gekennzeichnet, dass die Frequenz fₘ der Oszillationsbewegung entsprechend gesteuert wird, wobei fₗ die Frequenz beim Aufschmelzen der Nockenoberfläche am Nockengrundkreis, r, der Radius des Nockengrundkreises, rₘ der Abstand zwischen Drehachse und momentan aufgeschmolzenem Bereich der Nockenoberfläche und γₘ der Winkel zwischen der Tangentialebene an die Nockenoberfläche und der Ebene durch die Drehachse jeweils durch den momentan aufgeschmolzenen Oberflächenbereich ist.

## Claims

1. Process for remelt hardening the surface of a workpiece revolving about an axis of rotation, the surface being at varying distances from the axis of rotation, as for example the cam on a camshaft, whereby the surface is locally melted along a zig-zag melt line by reason of its motion relative to an energy source, such process being characterised by the fact that the relative speed between the surface to be hardened and the energy source is controlled in such a way that the distance between each turning point of the zig-zag melt line is at least approximately equal.

2. Process according to claim 1, where a camshaft is revolved about its axis of rotation and oscillated in the direction of the axis of rotation relative to the energy source with a constant amplitu- .de and frequency, such process being characterised by the fact that the angular velocity Wₘ of the camshaft is controlled according to the formula where W₁ is the angular velocity when melting the cam bas circle, r, is the radius of the cam base circle, rₘ is the distance between the axis of rotation and the point on the cam profile being melted at a particular moment, and γₘ is the angle of intersection at that point between the tangential plane of the cam profile and the plane through the axis of rotation.

3. Process according to claim 1, where a camshaft is revolved at a constant angular velocity about its axis of rotation and oscillated in the direction of the axis of rotation at a constant amplitude relative to the energy source, such process being characterised by the fact that the frequency fₘ of the oscillating movement is controlled according to the formula where f₁ is the frequency when melting the cam surface on the cam base circle, r, is the radius of the cam base circle, rₘ is the distance between the axis of rotation and the point on the cam profile being melted at a particular moment and γₘ is the angle of intersection at that point between the tangential plane on the cam profile and the plane through the axis of rotation.

## Revendications

1. Procédé pour la trempe par refusion de la surface d'une pièce qui tourne autour d'un axe de rotation, surface dont la distance à l'axe de rotation varie, comme par exemple les cames d'un arbre à cames, cette surface étant refondue localement, le long d'une trace de fusion en forme de ligne sinueuse, par des mouvements par rapport à une source d'énergie, caractérisé en ce que la vitesse relative entre la surface à tremper et la source d'énergie est commandée automatiquement de telle manière que l'on obtienne; de sommet à sommet de la trace de fusion, un écart égal, au moins approximativement.

2. Procédé selon la revendication 1, d'après lequel un arbre à cames est mis en rotation autour de son axe de rotation et se déplace en un mouvement oscillant, d'amplitude et de fréquence constantes, par rapport à la source d'énergie dans la direction de son axe de rotation, caractérisé en ce que la vitesse angulaire Wₘ de l'arbre à cames est commandée automatiquement suivant la relation W₁ étant la vitesse angulaire lors de la refusion du cercle de base de la came, r₁ étant le rayon du cercle de base de la came, rₘ étant la distance entre l'axe de rotation et la zone instantanément refondue de la surface de la came et γₘ étant l'angle entre le plan tangent à la surface de la came et le plan passant par l'axe de rotation, plans qui contiennent l'un et l'autre la zone instantanément refondue de la surface.

3. Procédé selon la revendication 1, d'après lequel un arbre à cames est mis en rotation à une vitesse angulaire constante autour de son axe de rotation et effectue, dans la direction de son axe de rotation, un mouvement oscillant d'amplitude constante par rapport à la source d'énergie, caractérisé en ce que la fréquence fₘ du mouvement oscillant est commandée automatiquement suivant la relation f₁ étant la fréquence lors de la refusion de la surface de la came au niveau du cercle de base de celle-ci, r₁ étant le rayon du cercle de base de la came, rₘ étant la distance entre l'axe de rotation et la zone instantanément refondue de la surface de la came et γₘ étant l'angle entre le plan tangent à la surface de la came et le plan passant par l'axe de rotation, plans qui contiennent l'un et l'autre la zone instantanément refondue de la surface.
